# EUROPÄISCHE PATENTSCHRIFT

(11) **EP 0 100 493 B1**
(45) Veröffentlichungstag und Bekanntmachung des Hinweises auf die Patenterteilung: **18.12.1985**
(21) Anmeldenummer: 83107140.2
(22) Anmeldetag: 21.07.1983
(51) Int. Cl.: C14C 11/00

(54) **Verfahren zum Zurichten von Leder oder synthetischem Lederaustauschmaterial**
Process for finishing leather or leather substitutes
Procédé d'apprêtage du cuir ou cuirs synthétiques

(30) Priorität: 28.07.1982 DE 3228128; 03.03.1983 DE 3307431
(43) Veröffentlichungstag der Anmeldung: 15.02.1984
(73) Patentinhaber: BASF Aktiengesellschaft, 67063 Ludwigshafen (DE)
(72) Erfinder: Fischer, Karl, D-6702 Bad Duerkheim (DE)

## Beschreibung

Die Erfindung betrifft ein neuartiges Verfahren zur Zurichtung von Leder oder synthetischem Lederaustauschmaterial - im folgenden soll der Einfachheit halber von Leder die Rede sein - mit einem rein wässerigen System, das frei von organischen Lösungsmitteln ist, und bei dem bestimmte wässerige Polymerisat-Dispersionen bei der Grundierung und der Appretur zum Einsatz gelangen.

Das Ziel einer Lederzurichtung (Beschichtung) besteht darin, dem gegerbten, gefetteten und ggf. gefärbten Rohleder das gewünschte Aussehen, spezielle griffliche Eigenschaften sowie die notwendigen Gebrauchsechtheiten, wie z. B. Knickelastizität, Wasserechtheit und Nass- und Trokkenreibechtheit zu verleihen. In optimaler Weise waren diese Eigenschaften bisher nur mit Systemen zu erzielen, die organische Lösungsmittel enthielten. Die modernen Anforderungen bezüglich des Gesundheits- und Umweltschutzes machten es jedoch erforderlich, die Lederzurichtung mit rein wässerigen Systemen zu realisieren. Bisherige Versuche auf dieser Basis konnten bisher noch nicht befriedigen, weil immer zumindest eine der geforderten Eigenschaften nicht erreicht werden konnte.

Die Aufgabe der Erfindung ist ein rein wässeriges Zurichtverfahren für Leder, das den obengenannten Zielen voll gerecht sein sollte.

Sie wurde gelöst mit einem Verfahren, das darauf beruht, dass bei der Grundierung Dispersionen, die mindestens zwei chemisch verschiedene Copolymerisate eindispergiert enthalten und bei der Appretur eine zweiwertige Metallionen enthaltende Copolymerisat-Dispersion, wie im Patentanspruch definiert ist, verwendet wird.

Gegenstand der Erfindung ist demnach ein Verfahren zum Zurichten von Leder oder synthetischem Lederaustauschmaterial durch Aufbringen einer Grundierung auf der Basis von wässerigen Acrylharz-Dispersionen, Zwischentrocknen und anschliessendes Auftragen einer Appretur mit einerwässerigen Styrol-Acrylat-Dispersion, das dadurch gekennzeichnet ist, dass bei der Grundierung eine Dispersion zum Einsatz gelangt, die mindestens ein Copolymerisat a, das - bezogen auf das Copolymerisat - 30 bis 85 Gew.-% eines C2- bis C₆-Alkylesters der (Meth)Acrylsäure, 1 bis 8 Gew.-% eines carboxylgruppenhaltigen Monomeren und 7 bis 65 Gew.-% mindestens eines mit den vorgenannten Monomeren copolymerisierbaren Monomeren aus der gruppe Acrylnitril, Acrylamid, Methacrylamid, Vinylchlorid, Vinylacetat und Styrol, einpolymerisiert enthält, und ein Copolymerisat b, das - bezogen auf das Copolymerisat - 50 bis 90 Gew.-% Vinylidenchlorid, 10 bis 50 Gew.-% eines C₂- bis C₄-Alkylesters der (Meth)Acrylsäure und 1 bis 5 Gew.-% N-Methylol-(meth)acrylamid, das eine zur Vernetzung des Copolymerisats befähigte Gruppe trägt, als Comonomer und ggf. 1 bis 5 Gew.-% (Meth)Acrylamid einpolymerisiert enthält, oder der Zusammensetzung 50 bis 90 Gew.-% Vinylchlorid und 10 bis 50 Gew.-% eines C₁- bis C₄-Alkylesters der (Meth)Acrylsäure sowie 0 bis 5 Gew.-% (Meth)Acrylamid im Verhältnis a:b wie 2 bis 5:1 eindispergiert enthält, und dass als Appretur eine 2-wertige Metallionen enthaltende Dispersion verwendet wird, die ein Copolymerisat c eindispergiert enthält, das - bezogen auf das Copolymerisat - 20 bis 40 Gew.-% Styrol, 50 bis 75 Gew.-% mindestens eines C₁- bis C₆-Alkyl- esters der (Meth)Acrylsäure, 1 bis 10 Gew.-% (Meth)Acrylsäure und 1 bis 5 Gew.-% N-Methylol-(meth)acrylamid, das eine zur Vermetzung des Copolymerisats befähigte Gruppe trägt, einpolymerisiert enthält.

Wenn die angegebenen und im folgenden noch näher beschriebenen Bedingungen eingehalten werden, erhält man einwandfreie zugerichtete Leder, deren spezielle Eigenschaften durch Variation der Zusammensetzung der Dispersionen und der sonstigen Arbeitsbedingungen, wie der Temperaturführung bei den Trocknungs- und Bügelvorgängen jeweils eingestellt werden können. Die Grundierung wird dabei mit einer Dispersion durchgeführt, die mindestens ein Copolymerisat a und ein Copolymerisat b enthält. a und b liegen im Verhältnis 2 bis 5:1, vorzugsweise 2 bis 4,5:1 vor, und sind in der Dispersion zusammen zu 30 bis 70, vorzugsweise 35 bis 60 Gew.-% anwesend.

Das Copolymerisat a ist ein typisches und hinsichtlich seiner Zusammensetzung dem Fachmann bekanntes Acrylharz. Es enthält 30 bis 85, vorzugsweise 60 bis 75 Gew.-% eines C₂- bis C₆-Alkylesters der (Meth)Acrylsäure, vorzugsweise Ethyl-, n-Propyl- oder n-Butylacrylat als Monomerbaustein. Weiterhin enthält es 1 bis 8 Gew.-% eines carboxylgruppenhaltigen Monomeren, wie (Meth)Acrylsäure, Crotonsäure, Maleinsäure oder Acrylamidoglykolsäure. Bevorzugt sind diese Comonomeren zu bis 2 bis 5 Gew.-% im Copolymerisat einpolymerisiert, bevorzugt ist als Comonomer Acrylsäure.

Des weiteren sind Comonomere, die mit den vorgenannten copolymerisierbar sind, in Mengen von 7 bis 65, bevorzugt 20 bis 38 Gew.-% enthalten, und es sind hier vor allem Acrylnitril, Acrylamid, Methacrylamid, Vinylchlorid, Vinylacetat und/oder Styrol zu nennen.

Das Copolymerisat b enthält als Hauptbestandteile 50 bis 90, vorzugsweise 55 bis 70 Gew.-% Vinylidenchlorid einpolymerisiert. Weiter enthält es einen C₂- bis C₄-Alkylester der (Meth)Acrylsäure in einer Menge von 10 bis 50, vorzugsweise 25 bis 40 Gew.-%. Hier wird bevorzugt Ethyl- oder Butylacrylat eingesetzt.

Als vernetzendes Comonomeres ist vor allem N-Methylol-(meth)acrylamid zu nennen, das in Mengen von 1 bis 5, vorzugsweise 1 bis 3 Gew.-% einpolymerisiert ist.

Ausserdem kann ggf. im Copolymerisat b (Meth)Acrylamid in geringen Mengen einpolymerisiert sein, und zwar 1 bis 5, vorzugsweise 1 bis 3 Gew.-%.

In der Grundierdispersion kann das Copolymerisat a aus einer Mischung von zwei Copolymerisaten gemäss Definition a, bezogen auf die Gesamtmenge, bestehen. Bei Verwendung eines zweiten Copolymerisats ist ein Copolymerisat der Zusammensetzung gemäss a mit Anteilen von 65 bis 85 Gew.-% eines der oben genannten Alkylester der (Meth)Acrylsäure bevorzugt. Die Grundierung wird dadurch weicher.

Die Dispersion für die anschliessenden Appretur des grundierten Leders enthält ein Salz eines 2- wertigen Metalles, wie des Zinks, Cadmiums, Calciums oder Magnesiums, das eine ionische Vernezung der darin enthaltenen Polymerisate bewirkt. Zweckmässig werden als Salze die Chloride, Sulfate, Acetate, Nitrate, Oxalate oder Carbonate verwendet. Im Falle des Zinks und Magnesiums kann auch das Zinkoxid oder Magnesiumoxid eingesetzt werden. Die vorteilhaften Mengen an Metallverbindung liegen bei 0,3 bis 3, vorzugsweise 0,5 bis 2 Gew.-%, bezogen auf die vorgenannte Dispersion.

Das hierbei verwendete Copolymerisat c enthält 20 bis 40 Gew.-% Styrol, 50 bis 75 Gew.-% mindestens eines C₁- bis C₆-Alkylesters der (Meth)-Acrylsäure, vorzugsweise Methyl-, Ethyl- und/ oder n-Butylacrylat, 1 bis 10 Gew.-% (Meth)-Acrylsäure, vorzugsweise 2 bis 9 Gew.-%, und 1 bis 5, vorzugsweise 2 bis 4 Gew.-% eines zur kovalenten Vernetzung befähigten Monomeren, wie N - Methylol-(meth)acrylamid.

Die bei der Appretur zu verwendende wässerige Dispersion des Copolymerisats c weist zweckmässigerweise einen Gehalt von 10 bis 50, bevorzugt 15 bis 30 Gew.-% auf.

In einer bevorzugten Ausführungsform bei Anwendung in der Praxis enthält die für die Appretur verwendete Dispersion c, bezogen auf das Gesamtgewicht, 0,5 bis 20, bevorzugt 2 bis 8 Gew.-% mit Acrylaten modifizierten Schellak und 0,5 bis 3 Gew.-% Verdickungsmittel auf Basis von Polyglykolpolyurethanen, Vinylpyrrolidon oder hochmolekulare Copolymerisate auf Basis Acrylsäure.

Es können natürlich noch übliche Zusätze, bezogen auf die Dispersion in einer Menge von 1 bis 10, bevorzugt 1 bis 6 Gew.-% hochsiedende Polyglykole, Phthalsäureester, Ethylenglykol, Wachse natürlicher oder synthetischer Herkunft als Weichmacher sowie auch Fungizide, wie das Na-Salz des Diazeniumdioxidcyclohexans, enthalten sein. Diese Zusätze gelten auch für die Grundierdispersion, wie aus den Beispielen hervorgeht.

Es wurde gefunden, dass man im Hinblick auf die Gebrauchsechtheiten besonders vorteilhafte Ergebnisse erhält, wenn man ein Copolymerisat b der Zusammensetzung 50 bis 90, bevorzugt 65 bis 85 Gew.-% Vinylchlorid und 10 bis 50, bevorzugt 15 bis 35 Gew.-% eines Cᵢ - bis C_{Q}-Alkylesters der (Meth)Acrylsäure sowie 0 bis 5, bevorzugt 0 bis 3 Gew.-% (Meth)Acrylamid verwendet.

Überraschenderweise hat diese Vereinfachung zur Folge, dass nach diesem Verfahren zugerichtetes Leder zusätzlich zu den bekannten Gebrauchsechtheiten beständig gegenüber Amien ist. Gemeint ist, dass der aufgetragene Film unter dem Einfluss von Aminen nicht vergilbt. Dieses vorteilhafte Ergebnis der Aminbeständigkeit unter Beibehaltung der übrigen Gebrauchsechtheiten, wie Wasserfestigkeit, Elastizität, Haftung zum Leder, Lichtechtheit und Heisslagerstabilität, waren nicht vorhersehbar.

Die Aminbeständigkeit der erfindungsgemässen Lederzurichtung gegenüber freien Aminen ist von besonderem Vorteil für Schuhleder bei der Schuhherstellung beim Anschäumen von Polyurethansohlen an das Oberleder sowie beispielsweise bei Polyurethanschaumstoffüllungen für Möbelleder.

Im übrigen erfolgt die Zurichtung der Leder mit den erfindungsgemäss zu verwendenden Dispersionen in an sich üblicher Weise.

Zunächst plüscht, bürstet, giesst oder sprüht man die Grundierdispersion in einer Menge auf das Leder, dass pro qm Lederfläche 20 bis 70 g Feststoff aufgebracht werden und trocknet das Material bei 60 bis 80° C innerhalb weniger Minuten. Das Auftragen der Grundierdispersion kann auch in mehreren Schritten, jeweils durch Zwischentrocknung unterbrochen, durchgeführt werden.

Anschliessend bringt man in üblicher Weise in Mengen von 10 bis 30 g Feststoff pro qm Leder die Dispersion für die abschliessende Appretur auf. Man trocknet zunächst bei 60 bis 80° C, bügelt bei 140 bis 170° C und bügelt gegebenenfalls bei 80 bis 100° C unter vermindertem Druck hydraulisch nach.

Bei der Grundierung können selbstverständliche handelsübliche Pigmentpräparationen und/ oder Farbstoffe in der Grundierung- und Appreturdispersion verwendet werden. Hierbei gibt man zweckmässigerweise 1 bis 5 g Pigmentpräparation und/oder handelsüblichen Farbstoff - bezogen auf 10g der in den Dispersionen enthaltenen Feststoffe zu.

Insbesondere sei noch darauf hingewiesen, dass zur Erzielung guter Gebrauchsechtheiten ein gründliches Zwischentrocknen des grundierten und mit der Appretur versehenen Leders vorteilhaft ist. Besonders günstig wirkt sich ausserdem ein heisses Abbügeln der getrockneten Appretur aus.

Unter gründlichem Trocknen ist z. B. das Trocknen in einem üblichen Trockenkanal bei einer Temperatur von 50 bis 90° C, vorzugsweise 60 bis 80° C, bei einer Verweilzeit von 1 bis 5, vorzugsweise 2 bis 3 min, zu verstehen. Unter heissem Abbügeln soll verstanden werden, dass z. B. das Leder bei einer Temperatur von 90 bis 180° C, vorzugsweise bei 120 bis 170° C, mit einer üblichen Durchlaufbügelmaschine gebügelt wird.

Die folgenden Beispiele erläutern die Erfindung. Teile sind Gewichtsteile.

Beispiele:

Folgende Dispersionen wurden eingesetzt:
1. Beispiele für wässerige Dispersionen eines Copolymerisats a aus: Das Copolymerisat a4 eignet sich insbesondere in Mischungen mit einem Copolymerisat gemäss a1 bis a3.

2. Beispiele für wässerige Dispersionen eines Copolymerisats b aus:

3. Beispiele für wässerige Dispersionen eines Copolymerisats c aus: Anwendungsbeispiele

### Beispiel 4:

### Grundierdispersion:

### Beispiel 5:

### Grundierdispersion:

### Beispiel 6:

### Grundierdisaersion:

### Beispiel 7:

### Appreturdispersion:

### Anwendungsbeispiele auf Leder

### Beispiel I:

Vollnarbiges Rindleder wurde mit zwei Spritzaufträgen folgender Zubereitung mit Hilfe der Druckluftpistole qrundiert:

Das so besprühte Leder wurde nach jedem Spritzauftrag bei 70° C getrocknet und nach dem ersten Spritzauftrag bei 70° C und 50 bar zwischengebügelt. Auftrasgsmenge: 45 g Feststoffe/m².

Das so grundierte Leder wurde anschliessend mit einer Zubereitung folgender Zusammensetzung appretiert:

Die Zubereitung wurde mittels Druckluftpistole mit zwei Spritzaufträgen aufgesprüht, bei 70° C zwischen- und schlussgetrocknet, danach bei 170° C auf der Durchlaufbügelmaschine gebügelt. Das dabei erhaltene Leder besitzt die für ein Schuhoberleder gewünschten sensorischen Eigenschaften (Griff, Glanz, etc.) und erfüllt ebenfalls die in der Praxis geforderten Echtheiten, wie z.B. Wasserfestigkeit, Elastizität und Aminfestigkeit.

### Beispiel II:

Rindnappaleder für Bekleidungszwecke wurde mit folgender grundierungszubereitung beschichtet:

Das so behandelte Leder wurde nach jedem der drei Spritzaufträge bei 70° C zwischengetrocknet.

Danach wurde das Leder mit nachfolgender Appreturzubereitung besprüht:

Auftragsmenge bei zwei Spritzaufträgen mit Zwischentrocknen und Schlusstrocknen bei 70° C: 35 g Feststoff/m². Danach wurde das Leder bei 125°C auf der Durchlaufbügelpresse und anschliessend bei 90° C auf der hydraulischen Presse abgebügelt.

Das erhaltene Leder zeigte sämtliche für Bekleidungszwecke erforderliche Eigenschaften, wie z.B. Griff, Abriebfestigkeit oder Wasserechtheit.

### Beispiel III:

Rindleder für Polsterzwecke wurde in ähnlicher Weise mit einer Grundiermischung folgender Zusammensetzung beschichtet (Auftragsmenge:

Von dieser Mischung wurden zwei Spritzaufträge aufgetragen, das Leder danach bei 80° C getrocknet, bei 80° C zwischengebügelt, nochmals zwei Spritzaufträge gegeben und bei 70° C nachgetrocknet.

Danach wurde folgende Appreturzubereitung aufgespritzt:

Zwei Spritzaufträge (Druckluftpistole), jeweils getrocknet bei 70° C, gebügelt bei 150° C (Durchlaufbügelmaschine) und nachgebügelt bei 90° C auf der hydraulischen Bügelmaschine.

Das somit erhaltene Leder weist alle für Polstermöbelleder erwünschten Eigenschaften, wie z. B. Reibwerte, Elastizität, Lichtechtheit, Scheuerfestigkeit, Aminfestigkeit und Heissbügelechtheit, auf.

### Beispiel lV:

Geschliffene Rindleder für Schuhe Grundmischung:

Das Leder wurde mit dieser Grundiermischung mit dem Pfüschbrett einmal beschichtet, danach bei 70° C getrocknet, bei 70° C gebügelt, nochmals geplüscht und mit jeweiligem Zwischentrocknen bei 70° C mit zwei Spritzaufträgen (Luftdruckpistole) besprüht. Auftragsmenge: 80 g Feststoff/m².

Das grundierte Leder wurde anschliessend mit folgender Appreturzubereitung beschichtet:

Auftragsmenge: 30 g/ₘ².

Diese Zubereitung wurde mittels Druckluftpistole mit zwei Spritzaufträgen aufgetragen, bei 70° C getrocknet und bei 100°C auf der Durchlaufbügelmaschine gebügelt. Das hierbei erhaltene Leder besitzt die für Schuhoberleder gewünschten Eigenschaften. Es ist lichtecht, aminbeständig, wasserfest und besitzt ein genügende Elastizität.

### Beispiel V:

Vollnarbiges Rindleder wurde mit zwei Spritzaufträgen mit jeweiliger Zwischentrocknung bei 70° C und anschliessendem Bügeln bei 70° C mit folgender Zubereitung so lange behandelt, bis 50 g Polymerisat pro m² Leder aufgebracht waren :

Das grundierte Leder wurde anschliessend mit einer Zubereitung folgender Zusammensetzung appretiert:

Das erhaltene Leder ist wasserfest und mechanisch beanspruchbar, ohne dass die Appretur abblättert.

### Beispiel VI:

Es wurde gemäss den Angaben in Beispiel V gearbeitet (Rindleder für Bekleidungszwecke), wobei jedoch diesmal bei der Grundierung (40 g/m2):

Das erhaltene Leder zeigte sämtliche für Bekleidungszwecke erwünschte Eigenschaften bezüglich Griff, Abriebfestigkeit und Wasserechtheit.

### Beispiel VII:

Ziegenleder wurde in ähnlicher Weise mit einer Mischung aus (30 g/m²)

Das erhaltene Leder weist alle Eigenschaften auf, die bei Handtaschen und Aktenmappen erwünscht sind.

Die Beispiele V, VI und VII wurden wiederholt, jedoch anstelle der genannten Grundierungs- und Appreturdispersion folgende Dispersionen eingesetzt:
Grundierungsdispersion mit a2, a4 und b5 sowie a1, a4 und b4 und den übrigen Bestandteilen gemäss Beispiel 6 sowie Appreturdispersion mit c2, c3 und d (Vergleich) mit den übrigen Bestandteilen gemäss Beispiel 7.

Die Ergebnisse sind im wesentlichen dieselben, wobei im Falle der Anwendung der Dispersion b4 in der Grundierungsdispersion die Leder hinsichtlich ihrer Elastizität weniger befriedigen (etwas hart), was auf den hohen Gehalt an Vinylidenchlorid zurückzuführen ist. Bei der Verwendung der Dispersion d (Vergleich) in der Beschichtungsdispersion (kein Vernetzer anwesend) erhält man Leder mit deutlich geringerer Wasserechtheit.

## Patentansprüche

Verfahren zum Zurichten von Leder oder synthetischem Lederaustauschmaterial durch Aufbringen einer Grundierung auf der Basis von wässerigen Acrylharz-Dispersionen, Zwischentrocknen und anschliessendesAuftragen einer Appretur mit einer wässerigen Styrol-Acrylat-Dispersion, dadurch gekennzeichnet, dass bei der Grundierung eine Dispersion zum Einsatz gelangt, die mindestens ein Copolymerisat a, das - bezogen auf das Copoiymerisat― 30 bis 85 Gew.-% eines C₂- bis C6-Alkylesters der (Meth)Acrylsäure, 1 bis 8 Gew.-% eines carboxylgruppenhaltigen Monomeren und 7 bis 65 Gew.-% mindestens eines mit den vorgenannten Monomeren copolymerisierbaren Monomeren aus der Gruppe Acrylnitril, Acrylamid, Methacrylamid, Vinylchlorid, Vinylacetat und Styrol, einpolymerisiert enthält, und ein Copolymerisat b, das― bezogen auf das Copolymerisat - 50 bis 90 Gew.-% Vinylidenchlorid, 10 bis 50 Gew.-% eines C₂- bis C₄-Alkylesters der (Meth)Acrylsäure und 1 bis 5 Gew.-% N-Methyl- ol-(meth)acrylamid, das eine zur Vernetzung des Copolymerisats befähigte Gruppe trägt, als Comonomer und ggf. 1 bis 5 Gew.-% (Meth)Acrylamid einpolymerisiert enthält, oder der Zusammensetzung 50 bis 90 Gew.-% Vinylchlorid und 10 bis 50 Gew.-% eines C₁- bis C₄-Alkylesters der (Meth)Acrylsäure sowie 0 bis 5 Gew.-% (Meth)Acrylamid im Verhältnis a:b wie 2 bis 5:1 eindispergiert enthält, und dass als Appretur eine 2-wertige Metallionen enthaltende Dispersion verwendet wird, die ein Copolymerisat c eindispergiert enthält, das - bezogen auf das Copolymerisat - 20 bis 40 Gew.-% Styrol, 50 bis 75 Gew.-% mindestens eines C₁- bis C6-Alkyl- esters der (Meth)Acrylsäure, 1 bis 10 Gew.-% (Meth)Acrylsäure und 1 bis 5 Gew.-% N-Methyl- ol-(meth)acrylamid, das eine zur Vernetzung des Copolymerisats befähigte Gruppe trägt, einpolymerisiert enthält.

## Claims

A process for finishing leather or a synthetic leather replacement material by applying a bottoming based on an aqueous acrylic resin dispersion, drying the coating and then applying a season containing an aqueous styrene/acrylate dispersion, wherein the dispersion used in the bottoming procedure comprises one or more copolymers (a) which contain, as copolymerized units, from 30 to 85% by weight of a C₂-C₆-alkyl acrylate or methacrylate, from 1 to 8% by weight of a carboxyl-containing monomer and from 7 to 65% by weight of one or more monomers, which are copolymerizable with the above monomers, from the group comprising acrylonitrile, acrylamide, methacrylamide, vinyl chloride, vinyl acetate and styrene, the percentages being based on the copolymer, and a copolymer (b) which contains, as copolymerized units, from 50 to 90% by weight of vinylidene chloride, from 10 to 50% by weight of a C₂-C₄-alkyl acrylate or methacrylate and from 1 to 5% by weight of N₋methylolacrylamide or -methacrylamide which carries a group capable of crosslinking the copolymer, with or without from 1 to 5% by weight of acrylamide or methacrylamide, the percentages being based on the copolymer, or the composition contains, in dispersed form, from 50 to 90% by weight of vinyl chloride and from 10 to 50% by weight of a C₁ -C₄-alkyl acrylate or methacrylate as well as from 0 to 5% by weight of acrylamide or methacrylamide in a ratio a to b of from 2:1 to 5:1, and the season used is a dispersion which contains a divalent metal ion and, in dispersed form, a copolymer (c) which contains, as copolymerized units, from 20 to 40% by weight of styrene, from 50 to 75% by weight of one or more C₁ -C6-alkyl acrylate or methacrylates, from 1 to 10% by weight of acrylic acid or mehtacrylic acid and from 1 to 5% by weight of N-methylolacrylamide or -methacrylamide which carries a group capable of crosslinking the copolymer, the percentages being based on the copolymer.

## Revendications

Procédé de corroyage du cuir, ou matériau synthétique de remplacement du cuir, par application d'une couche de fond à base de dispersions aqueuses de résine acrylique, séchage intermédiaire puis enduction d'un apprêt avec une dispersion aqueuse de styrène-acrylate, caractérisé par le fait que, pour la couche de fond, on met en oeuvre une dispersion qui contient, en polymérisation, au moins un copolymérisat a, qui contient - par rapport au copolymérisat - 30 à 85% en poids d'un (méth)acrylate d'alkyle en C₂ à C₆, 1 1 à 8% en poids d'un monomère à groupes carboxyle et 7 à 65% en poids d'au moins un monomère, copolymérisable avec les susdits monomères, du groupe acrylonitrile, acrylamide, méthacrylamide, chlorure de vinyle, acétate de vinyle et styrène, et un copolymérisat b qui contient - par rapport au copolymérisat ― 50 à 90% en poids de chlorure de vinylidène, 10 à 50% en poids d'un (méth)acrylate d'alkyle en C₂ à C₄ et, comme comonomère, 1 à 5% en poids de N-méthylol-(méth)acrylamide, portant un groupe approprié pour la réticulation du copolymérisat, et éventuellement 1 à 5% en poids de (méth)acrylamide, ou qui contient, en dispersion, la composition de 50 à 90% en poids de chlorure devinyle et 10 à 50% en poids d'un (méth)acrylate d'alkyle en Ci à C₄, ainsi que 0 à 5% en poids de (méth)acrylamide, le rapport entre copolymérisat a et copolymérisat b étant de 2 à 5/1, et on utilise, comme apprêt, une dispersion contenant des ions de métaux divalents, et qui contient, en dispersion, un copolymérisatc qui contient, en polymérisation ― par rapport au copolymérisat ― 20 à 40% en poids de styrène, 50 à 75% en poids d'au moins un (méth)acrylate d'alkyle en Ci à Cₛ, 1 à 10% en poids d'acide (méth)acrylique et 1 à 5% en poids de méthylol-(méth)acrylamide, portant un groupe approprié pour la réticulation du copolymérisat.
